# EUROPÄISCHE PATENTSCHRIFT

(11) **EP 2 421 995 B1**
(45) Veröffentlichungstag und Bekanntmachung des Hinweises auf die Patenterteilung: **30.01.2013**
(21) Anmeldenummer: 10715707.5
(22) Anmeldetag: 21.04.2010
(51) Int. Cl.: C14C 3/06, C14C 3/10, C14C 3/30

(54) **VERFAHREN ZUR GERBUNG VON TIERHÄUTEN**
METHOD FOR TANNING ANIMAL SKINS
PROCÉDÉ DE TANNAGE DE PEAUX D'ANIMAUX

(30) Priorität: 21.04.2009 DE 102009018232
(43) Veröffentlichungstag der Anmeldung: 29.02.2012
(73) Patentinhaber: Fraunhofer-Gesellschaft zur Förderung der angewandten Forschung e.V., 80686 München (DE)
(72) Erfinder: RENNER, Manfred, 45130 Essen (DE); WEIDNER, Eckhard, 44795 Bochum (DE); GEIHSLER, Helmut, 50859 Köln (DE)
(74) Vertreter: Reimann, Torsten
(86) Internationale Anmeldenummer: PCT/EP2010/002452
(87) Internationale Veröffentlichungsnummer: WO 2010/121804

(56) Entgegenhaltungen:
- DE-A1- 19 507 572
- DE-A1-102006 008 190
- FR-A1- 2 800 389

## Beschreibung

Die vorliegende Erfindung betrifft ein Verfahren zur Gerbung von Tierhäuten. Der Begriff "Tierhaut" umfasst Häute und Felle tierischen Ursprungs, beispielsweise von Rindern, Ziegen, Schafen, Büffeln etc.

Die herkömmliche Herstellung von gebrauchsfertigen Ledern oder Fellen gliedert sich in Verarbeitungsschritte, die in der sogenannten Wasserwerkstatt stattfinden, und in die anschließende Zurichtung des Leders oder Fells. Die Wasserwerkstatt wiederum wird in die Bereiche Weiche, Enthaaren (Äschern), Hautaufschluss, erster Waschvorgang, Entkalken, Beizen, zweiter Waschvorgang, Pickeln und schließlich die Gerbung aufgeteilt. Einige grundlegende Schritte werden im Folgenden näher erläutert.

Durch das Weichen wird die Rohware von Schmutz und Konservierungssalz befreit und erhält ihren ursprünglichen Wassergehalt zurück. Die Weiche wird bei einem pH-Wert zwischen 7 und 9 durchgeführt. Dabei werden wasserlösliche Eiweißstoffe herausgelöst. Durch Zugabe von Kalk und Schwefelverbindungen lösen sich im sogenannten Äscher die Haare von der Haut und es wird die stark wasser- und fetthaltige Oberhaut zerstört. Die vorhandenen Eiweiße werden hydrolysiert, d. h. wasserlöslich gemacht, und ausgewaschen. Gleichzeitig werden durch die stark reduzierend wirkenden Kalk- und Schwefelverbindungen, die auch als Äscher bezeichnet werden, die Polypeptidketten der Lederhaut angegriffen und aufgebrochen. Dies führt zu einer größeren Beweglichkeit der Fasern, was dem Leder eine erhöhte Dehnbarkeit und Weichheit verleiht. Dieser Prozess wird auch als Hautaufschluss bezeichnet. Während des gesamten Äscherungsprozesses quillt die Haut durch starke anionische Aufladung und die damit einhergehende Abstoßung gleich geladener Gruppen.

Beim Entfleischen werden Gewebe-, Fleisch- und Fettreste mit scharfen Messerwalzen entfernt. Um gleichmäßig dickes Leder einer gewünschten Stärke zu erhalten, wird die Haut gespalten. Das Entfleischen und Spalten wird in einer Kombination aus Handarbeit und maschineller Arbeit für jedes Hautstück einzeln ausgeführt. Die ungegerbte Lederhaut wird als Blöße bezeichnet. Die Blöße hat einen Wassergehalt von etwa 60 bis etwa 80 %. Die Trockenmasse besteht zu etwa 98 % aus Kollagen.

Beim Beizen und Pickeln werden die letzten Reste oberflächlichen Hauteiweißes entfernt. Die im Äscher durch die starke Alkalität ausgelöste Quellung muss vor der Gerbung aufgehoben werden, damit die Gerbstoffe in die Fibrillarzwischenräume des Hautfasergefüges eindringen können. Man erreicht dies beim Beizen durch Zugabe schwacher organischer Säuren, z. B. aliphatischer oder aromatischer Dicarbonsäuren wie etwa Sulfophthalsäure, oder durch Zugabe schwachsaurer anorganischer Salze, z. B. Ammoniumsulfat, Ammoniumchlorid oder Polyphosphate.

Beim Entkalken wird das in der Haut enthaltene Kalziumhydroxid entfernt. Gegebenenfalls kann die Haut fermentativ weiter aufgeschlossen werden. Das Entkalken und Beizen werden in etwas erwärmter Flotte, d. h. bei etwa 30 bis 35 °C, durchgeführt. Die Zeitdauer für den Beiz- und Pickelvorgang beträgt ca. 8 bis 24 Stunden bei einem pH-Wert von 2,5. Die nach dem Beizen und Pickeln erhaltene Haut, die mit wässriger Lösung vollgesogen ist, wird als Pickelblöße bezeichnet.

Nun erfolgt die eigentliche Gerbung, die herkömmlich 12 bis 48 Stunden dauert. Das als Flottenverhältnis bezeichnete Verhältnis zwischen der Masse an Gerblösung und der Masse der zu gerbenden Pickelblöße (d. h. der mit wässriger Lösung vollgesogenen Häute) liegt dabei zwischen 8:1 und 1:1, wobei typischerweise mit einem Überschuss an Gerblösung gearbeitet wird. Der Gerbvorgang wird häufig in rollenden Fässern durchgeführt und dann als Fassgerbung bezeichnet. Neben Wasser und Gerbstoff werden z. B. Salz, Ameisensäure, Schwefelsäure, Natriumbikarbonat und weitere Zusatzstoffe verwendet. Während des Gerbens vernetzen sich die bindungsfähigen Gruppen der Kollagene mit den Gerbstoffen. Der pH-Wert wird im Unterschied zum Beiz- und Pickelvorgang durch Alkalizugabe auf Werte zwischen 3,6 und 4 angehoben.

Nach Abschluss des Gerbprozesses stellt die überschüssige, d. h. nicht vom zu gerbenden Leder oder Fell aufgenommene Gerblösung Abwasser dar, welches entsorgt werden muss. Weltweit fallen allein bei der Gerbung 160 bis 200 Millionen Tonnen Abwasser an. Wird dieses Abwasser nicht mittels geeigneter Verfahren gereinigt, verursacht es große Umweltbelastungen. Die Reinigung des bei der Gerbung entstehenden Abwassers findet üblicherweise in mehreren Stufen statt, wobei zunächst eine Feststoffabtrennung beispielsweise mittels Dekantern und anschließend eine biologische Klärung erfolgen kann. In jedem Fall ist die Abwasserreinigung zeitaufwändig und teuer und wird deshalb, vor allem in Ländern der Dritten Welt und in Schwellenländern, oftmals nicht durchgeführt. Stattdessen wird das Abwasser ungereinigt in Flüsse oder Seen eingeleitet und führt dort zu starken Umweltschädigungen.

Im Anschluss an das Gerben wird die in und an den Häuten anhaftende Gerbflüssigkeit durch mechanische Verfahren aus den Häuten entfernt (sogenanntes Abwelken). Die nach dem Abwelken vorliegenden Häute werden bei der Chromgerbung als "wet-blue" bezeichnet, bei der Gerbung mittels vegetabiler Gerbstoffe als "wet-brown" und bei der Aluminiumgerbung als "wet-white". Die aus der Gerbung stammende Säure wird neutralisiert und sodann das Leder zu Färbepartien zusammengestellt. Es folgen, je nach Ledertyp, eine Füllung und das Färben mit z. B. wasserlöslichen Farbstoffen. Durch eine anschließende Zugabe von Fetten wird schließlich die für das Fertigleder geforderte Weichheit erzielt. Zu guter Letzt wird das Leder getrocknet, beispielsweise durch Vakuumtrocknen oder Hängetrocknen.

Aus den vorstehenden Erläuterungen wird klar, dass es äußerst wünschenswert wäre, das insbesondere bei der Gerbung anfallende Abwasser deutlich zu reduzieren oder sogar ganz ohne Abwasser auszukommen. Ansätze hierzu hat es bereits verschiedentlich gegeben. So beschreibt die DE 195 07 572 A1 ein Verfahren zur Zurichtung von tierischen Häuten oder Fellen, welches eine Behandlung der Häute oder Felle mit einer wässrigen Lösung umfasst, in der Kohlendioxid unter Druck gelöst ist. Die wässrige Lösung kann eine herkömmliche Gerblösung sein. Das Flottenverhältnis liegt im Bereich von 4:1 bis 1:1. Obwohl mit diesem Verfahren gegenüber herkömmlichen Verfahren eine Einsparung an eingesetzter Wassermenge und auch eine Verkürzung der erforderlichen Gerbzeit erreicht werden kann, fallen pro behandelter Tonne Leder oder Fell immer noch etwa zwei Tonnen Abwasser an.

Die DE 30 27 637 A1 beschreibt ein Fassgerbungsverfahren, bei dem das Gerben mit einer stark reduzierten Flüssigkeitsmenge durchgeführt wird. Die feuchten Häute werden zur Gerbung mit trockenem Chrompulver in Kontakt gebracht. In dieser Druckschrift wird behauptet, dass die so erfolgte Chromgerbung im Ergebnis der herkömmlich durchgeführten Chromgerbung entspricht. Die Gerbzeit beträgt 6 Stunden, wobei die gegerbten Häute vor der anschließenden Zurichtung noch mindestens 48 Stunden ruhen müssen. Die Erfinder der vorliegenden Anmeldung haben Leder entsprechend der in der DE 30 27 637 A1 angegebenen Lehre behandelt. Das erhaltene Leder war von schlechter und keinesfalls marktfähiger Qualität. Das erhaltene Leder war, offensichtlich aufgrund der geringen Menge an hochkonzentrierter Gerblösung, nur oberflächlich gegerbt, ein Vorgang der in der Gerbereibranche als "Totgerbung" bezeichnet wird. Zudem löste sich in manchen Fällen die Hautschicht des Leders ab, was unter dem Begriff "Losnarbigkeit" bekannt ist.

Die DE 10 2006 008 190 A1 beschreibt ein Verfahren zum Fetten von Leder, bei dem zunächst auf die zu behandelnde Tierhaut ein Öl, Fett oder Polymer aufgebracht wird, beispielsweise durch Aufsprühen, und anschließend die Haut in einem verdichteten Gas behandelt wird, um das aufgebrachte Öl, Fett etc. gut zu verteilen und überschüssiges Öl, Fett etc. zu entfernen. Die US-Patentschrift 5 512 058 beschreibt ein ähnliches Verfahren.

Aus der FR 2 800 389 A1 ist eine Gerbung von gebeizten und gepickelten Tierhäuten mit wässriger Chromatlösung in Gegenwart eines verdichteten Gases (vorzugsweise Kohlendioxid) in einem Reaktor unter bestimmten Druck- und Temperaturbedingungen bekannt. Die gebeizten und gepickelten Tierhäute werden ohne einen Zwischenschritt unmittelbar der Gerbung zugeführt.

Zur Lösung der obenstehend angegebenen Aufgabe stellt die vorliegende Erfindung das im Patentanspruch 1 angegebene, neuartige Gerbverfahren bereit, welches sich dadurch auszeichnet, dass die zu behandelnde Tierhaut zunächst in wässriger Lösung gebeizt und gepickelt wird, sodann der Flüssigkeitsgehalt der Tierhaut reduziert wird, woraufhin zumindest ein Teil der der Tierhaut zuvor entzogenen Flüssigkeitsmenge durch eine Gerblösung ersetzt wird, die den von der Tierhaut aufzunehmenden Gerbstoff in einer Menge enthält, die maximal einem Überschuss von 80 % entspricht, und schließlich die die Gerblösung enthaltende Tierhaut in einem Druckbehälter mit verdichtetem Gas für einen Zeitraum von wenigstens 15 Minuten behandelt wird. Dabei hat das Flottenverhältnis, welches als die Masse der Gerblösung geteilt durch die Masse der zu gerbenden, mit der wässrigen Lösung vollgesogenen Tierhäute definiert ist, einen Wert von kleiner als 1. Mit "Behandeln" ist hier allgemein das Inkontaktbringen der die Gerblösung enthaltenden Tierhaut mit dem verdichteten Gas gemeint. Die von der Tierhaut aufzunehmende Gerbstoffmenge bestimmt sich aus dem gewünschten Prozentsatz an Gerbstoff, den die gegerbte, gebrauchsfertige Tierhaut enthalten soll, um die gewünschte Lederqualität, überprüfbar anhand der Schrumpfungstemperatur des fertig behandelten Leders, enthalten soll.

Bei dem erfindungsgemäßen Verfahren wird demnach im Gerbschritt vorzugsweise soviel Flüssigkeit zugesetzt, wie der zur behandelnden Tierhaut zuvor im Flüssigkeitsgehaltreduzierungsschritt entzogen worden ist. Auf diese Weise ist sichergestellt, dass die gesamte zugesetzte Flüssigkeitsmenge von der zu behandelnden Tierhaut aufgenommen werden kann. Es befindet sich demnach in dem Druckbehälter kein Überschuss an (Gerb)lösung. Trotz der sich auf diese Weise ergebenden, sehr niedrigen Flottenverhältnisse mit Werten kleiner als 1 werden mit dem erfindungsgemäßen Verfahren überraschenderweise Leder und Felle erhalten, die höchsten Ansprüchen genügen, d. h. die erhaltenen Leder oder Felle sind trotz minimalem oder gar keinem Abwasseranfall hervorragend tiefengegerbt. Als weiterer Vorteil ergibt sich mit dem erfindungsgemäßen Verfahren eine gegenüber herkömmlichen Verfahren deutlich verkürzte Behandlungszeit.

Die nach dem Beiz- und Pickelschritt erhaltenen Häute enthalten üblicherweise etwa 70 bis 75 Gew.-% Flüssigkeit, bezogen auf ihr Gesamtgewicht (trockene Haut plus Flüssigkeit). Im Reduzierschritt wird der Flüssigkeitsgehalt der Tierhaut um 5 % bis 90 %, vorzugsweise um 20 % bis 70 % und besonders bevorzugt um 30 % bis 50 % reduziert. Gemäß einer bevorzugten Ausführungsform des erfindungsgemäßen Verfahrens wird der vollgesogenen Tierhaut etwa die Hälfte der in ihr enthaltenen Flüssigkeit entzogen. Die Verringerung des Flüssigkeitsgehaltes der Tierhaut kann auf jede geeignete Art und Weise erfolgen. Zur Anwendung kommen können thermische, adsorptive oder mechanische Verfahren sowie jede beliebige Kombination dieser Verfahren. Gemäß einer bevorzugten Ausführungsform wird ein mechanisches Quetschverfahren eingesetzt, mittels dessen die gewünschte Flüssigkeitsmenge aus der Tierhaut abgepresst wird.

Zumindest ein Teil des im Reduzierschritt entfernten Flüssigkeitsgehaltes der Tierhaut wird, wie bereits erwähnt, durch eine Gerblösung ersetzt, die von der flüssigkeitsreduzierten Tierhaut möglichst vollständig aufgenommen wird. Um dies zu erreichen, sind Flottenverhältnisse mit kleinem Wert vorteilhaft. Vorzugsweise sollte das Flottenverhältnis nicht größer als 2 sein, bevorzugter hat es einen Wert kleiner 1, d. h. es wird eine Masse an Gerblösung zugegeben, die maximal der entfernten Flüssigkeitsmenge entspricht und die immer kleiner als die Masse der aus dem Beiz- und Pickelschritt stammenden, mit wässriger Lösung vollgesogenen Tierhaut ist. Vorzugsweise nimmt das Flottenverhältnis in einem solchen Fall Werte von 0,05 bis 0,9 an, noch bevorzugter liegt der Wert des Flottenverhältnisses im Bereich von 0,1 bis 0,7 und besonders bevorzugt im Bereich von 0,3 bis 0,6. Die Gerblösung kann beispielsweise durch Aufsprühen zugesetzt werden, aber auch durch Eintauchen der Tierhaut in eine entsprechende Menge an Gerblösung.

Die zugesetzte Gerblösung kann vegetabile und/oder synthetische Gerbstoffe enthalten. Gemäß einer Ausführungsform enthält die Gerblösung Metallkationen aufweisende Gerbstoffe, beispielsweise Chrom- oder Aluminiumsalze. Ferner kann die Gerblösung Zusatzstoffe enthalten, die der zu behandelnden Tierhaut bestimmte gewünschte Eigenschaften verleihen. Solche Zusatzstoffe können Farbstoffe, Klebstoffe, feuchtigkeitsregulierende Zubereitungen, Flammschutzmittel, Mikropartikel, Nanopartikel, Emulgatoren, Emulsionen, Hydrophobierungsmittel, Lipophilierungsmittel, Glanzmittel, Fette, Trane oder Öle sowie eine geeignete Kombination solcher Stoffe sein.

Der Gerbstoffgehalt in der zugesetzten Gerblösung wird erfindungsgemäß vorzugsweise so bemessen, dass er etwa dem Gerbstoffgehalt entspricht, den die zu behandelnde Tierhaut aufnehmen soll, um eine gute Lederqualität zu erreichen. Unter Fachleuten wird diesbezüglich ein auf das gebrauchsfertige Leder bezogener Gerbstoffgehalt von 4 Gewichtsprozent angestrebt. Leder mit einem solchen Gerbstoffgehalt weisen Schrumpfungstemperaturen von ca. 95 Grad Celsius auf. Nimmt man gewisse Abstriche bei der Schrumpfungstemperatur in Kauf, d.h. gibt man sich mit niedrigeren Schrumpfungstemperaturen zufrieden, können auch Gerbstoffgehalte von 3 Gew.-% zu passablen Lederqualitäten führen. Manchmal kann ein gewisser Überschuss an Gerbstoff förderlich sein. So kann der Überschuss an Gerbstoffgehalt bis etwa 80 % betragen, beträgt bevorzugter aber höchstens 20 %. Insgesamt liegt damit der Überschuss an Gerbstoff erheblich unter demjenigen, der bei der klassischen Vorgehensweise angewandt wird. Beim erfindungsgemäßen Verfahrens geht demnach der in der Gerblösung (Flotte) enthaltene Gerbstoff nahezu vollständig in die behandelte Tierhaut über. Damit ist einerseits sichergestellt, dass die zu behandelnde Tierhaut das zur vollständigen Gerbung benötigte Maß an Gerbstoff erhält und andererseits wird vermieden, dass signifikante Mengen an unverbrauchtem Gerbstoff nachbehandelt werden müssen.

Der Zeitraum, in dem die die Gerblösung enthaltende Tierhaut mit verdichtetem Gas unter Druck in einem Druckbehälter behandelt wird, beträgt vorzugsweise 30 Minuten bis 30 Stunden und besonders bevorzugt 1 bis 3 Stunden.

Der Druck im Druckbehandlungsschritt kann im Bereich von 10 bar bis 200 bar liegen, liegt jedoch vorzugsweise im Bereich von 15 bar bis 100 bar und besonders bevorzugt im Bereich von 20 bar bis 60 bar.

Die Temperatur im Druckbehandlungsschritt kann im Bereich von 0 °C bis 80 °C liegen, liegt jedoch vorzugsweise im Bereich von 10 °C bis 60 °C und besonders bevorzugt im Bereich von 25 °C bis 40 °C.

Als verdichtetes Gas eignen sich besonders Kohlendioxid und Stickstoff sowie Mischungen davon. Während des Druckbehandlungsschritts werden die Tierhäute vorzugsweise bewegt, um eine gleichmäßige Gerbung zu erreichen.

Nach der Druckbehandlung können die behandelten Tierhäute aus dem Druckbehälter entnommen und auf herkömmliche Weise zugerichtet werden. Die in den druckbehandelten Tierhäuten enthaltene Flüssigkeit kann mechanisch oder thermisch abgetrennt werden. Wird die abgetrennte Flüssigkeit zurückgewonnen, was beispielsweise bei der thermischen Abtrennung und Trocknung einfach möglich ist, kann sie in den Prozess zurückgeführt werden, so dass der Gerbungsschritt vollkommen abwasserfrei verläuft.

Wird Kohlendioxid als verdichtetes Gas verwendet, ergibt sich ein weiterer Vorteil des erfindungsgemäßen Verfahrens: Wie erläutert, muss im Gerbschritt der pH-Wert, der am Ende des Beiz- und Pickelschritts üblicherweise den Wert 2,5 hat, normalerweise durch Zugabe von Alkalien angehoben werden, um zu vermeiden, dass die Hautstruktur durch die sogenannte Säurequellung zerstört wird. Das verdichtete, sich in der Gerblösung lösende Kohlendioxid bewirkt eine Steigerung des pH-Wertes auf einen Wert, der die Säurequellung vermeidet, ohne dass Alkalien zugegeben werden müssen. Erfindungsgemäß ist es bei Verwendung von Kohlendioxid als verdichtetem Gas demnach ausreichend, wenn in der Gerblösung lediglich Wasser, Gerbstoff und Salz vorhanden sind.

Gemäß einer Ausführungsform des erfindungsgemäßen Verfahrens wird auch der Beiz- und Pickelschritt in einem Druckbehälter in Gegenwart eines verdichteten Gases durchgeführt, wobei das Gas vorzugsweise Kohlendioxid ist, aber z. B. auch Stickstoff oder ein Gemisch aus CO₂ und N₂ sein kann. Wie zuvor beschrieben sorgt in der Flüssigphase gelöstes Kohlendioxid für eine Anhebung des pH-Wertes auf etwa 3,3, so dass sich die sonst übliche Abpufferung des pH-Wertes durch zugegebene Alkalien erübrigt. Auf diese Weise kann das erfindungsgemäße Verfahren eine weitere Einsparung von Chemikalien erzielen. Das Maß des sich in der Flüssigphase lösenden Kohlendioxids kann über den Druck im Druckbehälter eingestellt werden, wobei sich bei höherem Druck mehr Kohlendioxid löst.

Zusammenfassend gelingt es mit dem erfindungsgemäßen Verfahren, diejenige Menge an Gerbchemikalien in die Tierhaut einzubringen, die für eine Qualitätsgerbung erforderlich ist. Zugleich wird der Gerbprozess auf wenige Stunden verkürzt und es wird eine Tiefengerbung bei Flottenverhältnissen erreicht, die weit unterhalb der technisch bisher für realisierbar gehaltenen Werte liegen. Optional können üblicherweise eingesetzte Chemikalien zur Einstellung des pH-Wertes teilweise oder vollständig durch Kohlendioxid und/oder Stickstoff ersetzt werden, wodurch die Umweltbelastung deutlich verringert wird.

Im Folgenden werden zur weiteren Erläuterung des erfindungsgemäßen Verfahrens mehrere Ausführungsbeispiele sowie Vergleichsversuche angeführt.

### Beispiel 1:

Eine Rohhaut (Pickelblöße vom Rind) mit einem Gewicht von 1.000 g ist mechanisch abgewelkt worden. Das Hautgewicht nach diesem Vorgang betrug 600 g. Anschließend ist die Haut mit 400 g Gerblösung in Kontakt gebracht worden. Die Haut hat nach etwa einer Stunde die 400 g Lösung aufgenommen. Nach diesem Schritt ist die Haut in einem Autoklav bei 30 bar und 40 °C mit Kohlendioxid für 2 Stunden behandelt worden. Der Einsatzkorb im Autoklav, in dem sich das Hautstück befand, rotierte mit einer Umdrehungszahl von 10 Umdrehungen pro Minute. Nach dem Prozess ist das gegerbte Hautstück zugerichtet worden. Sowohl die Bestimmung des Chromgehalts (4,2 % Cr₂O₃), wie auch die Bestimmung der Schrumpfungstemperatur (Tₛ> 95 °C), der Zugfestigkeit (30 N/mm²), des pH-Werts des zugerichteten Leders (3,7) und der Weiterreißfestigkeit (50 N/mm²) haben eine hohe Lederqualität ergeben.

Die Gerblösung bestand aus 310g Wasser, 65g Chromsulfat und 25g Salz. Die Berechnung des minimal einzusetzenden Chromsulfats ist exemplarisch aufgeführt. Der pH-Wert ist auf 3,6 mittels Natriumcarbonat eingestellt worden. Im Folgenden wird beispielhaft die Berechnung der notwendigen Gerbchemikalienmenge bei einer Überdosierung von 80% gezeigt.

Der Hautanteil im Wet-blue beträgt im Mittel 35 Gew.-%. Bei einem angestrebten Gehalt von 4 Gew.-% müssen mindestens 14 g Chromoxid zu 1 kg Wet-blue zugegeben werden.

Dies entspricht bei M(Cr₂O₃)=152 ^{g}/ₘₒₗ, M(Cr)=52 ^{g}/ₘₒₗ und M(O)=16 ^{g}/ₘₒₗ einem Wert von 9,58 g Chrom-III-Ionen, die die Flotte mindestens beinhalten muss. Bezogen auf 400 g Flotte ergibt sich bei der Verwendung von Chromsulfat als Gerbstoff mit M(Cr₂(SO₄)₃)₌392 ^{g}/mol, M(S)=32 ^{g}/ₘₒₗ, M(Cr)=52 ^{g}/ₘₒₗ), M(O)=16 ^{g}/ₘₒₗ ⇒ 26,53% Chrom im Chromsulfat.

Ingesamt müssen demnach mindestens 100%/26,53%*9,58 g = 36,11g Cr₂(SO₄)₃ in 400gr Flotte aufgelöst werden, damit eine Menge Chrom vorhanden ist, die für eine gute Lederqualität benötigt wird. Im Beispiel 1 wurde in der Flotte etwa das 1,8fache an Chromsulfat aufgelöst, also etwa 65g.

Es wurde festgestellt, dass beim gasunterstützten Gerben die Aufnahmefähigkeit der Haut für Chrom erhöht zu sein scheint. Aus diesem Grund kann eine gewisse Überdosierung des Chroms günstig sein. Versuche haben gezeigt, dass eine 10 bis 20 prozentige Überdosierung zu einem optimalen Gerbungserfolg führt.

### Beispiel 2:

Die Vorgehensweise und die Einstellung aller Parameter aus Beispiel 1 sind auch für Beispiel 2 verwendet worden (Abwelken von 1.000 g auf 600 g mit nachheriger Gerbstoffaufnahme durch Tauchung und Aufnahme von 400 g). Es wurde lediglich auf die Einstellung des pH-Wert der Gerblösung mittels Alkalien verzichtet. Nach einer einstündigen Tauchung der Haut bei pH 2,5 und anschließender Behandlung der abgetropften Haut mit verdichtetem Kohlendioxid bei 30 bar, 40 °C für 2 Stunden wurde ein Chromgehalt von > 4 % Cr₂O₃ erzielt. Die Schrumpfungstemperatur war Tₛ> 95 °C bei sehr guter Zugfestigkeit von 40 N/mm².

### Beispiel 3:

Eine Rindshaut mit einem Gewicht von 1,5 kg ist nach dem in Beispiel 1 beschriebenen Einlegeverfahren zur Gerbung vorbereitet worden. Abgewelkt und anschließend an Gerblösung aufgenommen wurden 600 g. Der Prozess ist gleich demjenigen in Beispiel 1 durchgeführt worden, mit dem Unterschied, dass im Autoklaven ein Druck von 20 bar eingestellt worden ist. Sowohl die Schrumpfungstemperatur (Tₛ< 90 °C), wie auch die Zugfestigkeit (14 N/mm²) haben gezeigt, dass das Leder nicht durchgegerbt worden ist.

### Beispiel 4 (nicht erfindungsgemäß):

Eine Rindshaut mit einem Nassgewicht von 1,2 kg ist nach dem in Beispiel 1 beschriebenen Verfahren abgewelkt (480 g) und getaucht worden. Die Haut wurde anschließend über 2,5 h druckfrei bewegt und hat nach dem Versuch mehr als 24 h geruht. Diese Haut war nicht durchgegerbt. Optisch und haptisch konnte nach der Zurichtung ein hornartiges Auftrocknen des ungegerbten Hautkollagens festgestellt werden.

### Beispiel 5 (nicht erfindungsgemäß):

Die in Patent DE 30 27 637 A1 beschriebene Vorgehensweise ist durchgeführt worden. Auf Pickelblößen wurde 7 % Chromsulfat und 0,6 % Soda als trockenes Pulver aufgebracht. Anschließend wurde die Haut über 5 h bewegt, gefolgt von einer Ruhezeit von 72 h. Nach der Zurichtung wurde hornartiges Auftrocknen festgestellt.

### Beispiel 6:

Die in Beispiel 2 gewählte Vorgehensweise, Parameter und Massenverhältnisse sind verwendet worden. Das Nassgewicht der Haut betrug 3,5 kg. Abgewelkt und aufgesogen wurden 1.400 g. Das Leder hat ebenfalls eine Schrumpfungstemperatur von Tₛ> 90 °C und die optische und haptische Analyse des zugerichteten Leders hat hohe Lederqualität gezeigt.

### Beispiel 7:

Die in Beispiel 1 verwendeten Parameter sind verwendet worden (Pickelblöße von 1.000 g, nach Abwelken auf 600 g, anschließendes Aufsaugen von 400 g Gerblösung, 30 bar und 40 °C für 2 Stunden). Anstatt unter Kohlendioxid- ist unter Stickstoffatmosphäre gegerbt worden. Haptische und optische Kontrolle ergaben gute Lederqualität. Der Schrumpfungstest hat dies bestätigt (TS> 90 °C).

### Beispiel 8 (nicht erfindungsgemäß):

Eine Gerbung mit vegetabilem Gerbstoff ist für Rinds- und Ziegenhaut durchgeführt worden. Es wurde jeweils 1 kg Haut eingesetzt. Es ist nicht abgewelkt, sondern mit Flotte gegerbt worden. Bezogen auf das Hautgewicht sind 2,5 Gew.-% Picaltal Schuppen (als Salzersatz), 15 % pflanzlicher Gerbstoff (Tara), und 500 % Wasser zugesetzt worden. Der pH-Wert ist auf 4,0 angehoben worden. Die Prozessparameter sind auf 200 bar, 40 °C und 10 Umdrehungen pro Minute eingestellt worden. Nach einer Prozessdauer von 4 h konnte eine hohe Lederqualität erlangt werden. Die Leder sind mittels Schrumpfungstemperatur (T_{Svegetabil}> 70 °C), optischer und haptischer Analyse überprüft worden.

### Beispiel 9:

Eine Rohhaut (Pickelblöße vom Rind) mit einem Gewicht von 1000g ist mechanisch abgewelkt worden. Das Gewicht nach diesem Vorgang betrug 600g. Anschließend ist die Haut mit 400g Gerblösung in Kontakt gebracht worden. In dieser Gerblösung war soviel Chromsulfat aufgelöst, dass eine Menge von 10,06g Chrom-III-Ionen vorhanden war. Dies entspricht dem 1,05 fachen des Zielwertes von 4% Chromoxid im Leder, der als Richtwert zur Erzielung einer guten Lederqualität gewählt wurde. Nachdem die Haut die Gerblösung aufgenommen hatte, wurde sie in einem Autoklav für 3h bei 60 bar und 40°C mit Kohlendioxid behandelt. Der Einsatzkorb, in dem sich das Hautstück befand, rotierte mit einer Umdrehungszahl von 10 Umdrehungen pro Minute. Unmittelbar nach dem Ablassen des Druckes und dem Öffnen des Autoklaven wurde eine Schrumpfungstemperatur von 99°C gemessen. Bei dem Kontakt des gegerbten Rindsleders mit kochendem Wasser blieb letzteres völlig klar, was als Indiz dafür gilt, dass weder Chrom noch Proteine aus dem Hautstück ausgekocht werden.

Das restliche Hautstück wurde anschließend zugerichtet. Die Schrumpfungstemperatur des zugerichteten Stücks stieg auf 100°C. Auch bei diesem Test wurde keinerlei Verfärbung des kochenden Wassers beobachtet. Die übrigen Qualitätsparameter waren vergleichbar mit Beispiel 1 und belegten eine sehr hohe Qualität des gegerbten Leders.

## Patentansprüche

1. Verfahren zur Gerbung von Tierhäuten, mit den Schritten:
- Beizen und Pickeln der Tierhaut in wässriger Lösung,
- Reduzieren des Flüssigkeitsgehaltes der Tierhaut um 5 % bis 90 %,
- Ersetzen zumindest eines Teils der der Tierhaut im vorhergehenden Schritt entzogenen Flüssigkeitsmenge durch eine Gerblösung derart, dass das Flottenverhältnis, welches definiert ist als $\frac{Masse der Gerblösung}{Masse der zu gerbenden , mit der wässrigen Lösung vollgesogenen Tierhäute} ,$
einen Wert von kleiner als 1 hat, wobei die Gerblösung den von der Tierhaut aufzunehmenden Gerbstoff in einer Menge enthält, die maximal einem Überschuss von 80 % entspricht, und
- Behandeln der die Gerblösung enthaltenden Tierhaut mit verdichtetem Gas in einem Druckbehälter für einen Zeitraum von wenigstens 15 Minuten.

2. Verfahren nach Anspruch 1,
**dadurch gekennzeichnet, dass** im Reduzierschritt 20 % bis 70 % und vorzugsweise 30 % bis 50 % des Flüssigkeitsgehaltes der Tierhaut entfernt werden.

3. Verfahren nach Anspruch 1 oder 2,
**dadurch gekennzeichnet, dass** im Reduzierschritt der Flüssigkeitsgehalt durch ein thermisches und/oder adsorptives und/oder mechanisches Verfahren verringert wird.

4. Verfahren nach Anspruch 3,
**dadurch gekennzeichnet, dass** das mechanische Verfahren ein Quetschverfahren ist.

5. Verfahren nach einem der vorhergehenden Ansprüche,
**dadurch gekennzeichnet, dass** der Ersatz der aus der Tierhaut entfernten Flüssigkeitsmenge durch die Gerblösung derart erfolgt, dass das Flottenverhältnis im Bereich von 0,05 bis 0,9, bevorzugter im Bereich von 0,1 bis 0,7 und noch bevorzugter im Bereich von 0,3 bis 0,6 liegt.

6. Verfahren nach einem der vorhergehenden Ansprüche,
**dadurch gekennzeichnet, dass** der Druckbehandlungszeitraum 30 Minuten bis 30 Stunden, vorzugsweise 1 bis 3 Stunden beträgt.

7. Verfahren nach einem der vorhergehenden Ansprüche,
**dadurch gekennzeichnet, dass** das verdichtete Gas Kohlendioxid und/oder Stickstoff ist.

8. Verfahren nach einem der vorhergehenden Ansprüche,
**dadurch gekennzeichnet, dass** der Druck im Druckbehandlungsschritt im Bereich von 10 bar bis 200 bar, vorzugsweise im Bereich von 15 bar bis 100 bar und besonders bevorzugt im Bereich von 20 bar bis 60 bar liegt.

9. Verfahren nach einem der vorhergehenden Ansprüche,
**dadurch gekennzeichnet, dass** die Temperatur im Druckbehandlungsschritt im Bereich von 0 Grad Celsius bis 80 Grad Celsius, vorzugsweise im Bereich von 10 Grad Celsius bis 60 Grad Celsius und besonders bevorzugt im Bereich von 25 Grad Celsius bis 40 Grad Celsius liegt.

10. Verfahren nach einem der vorhergehenden Ansprüche,
**dadurch gekennzeichnet, dass** die Gerblösung vegetabile und/oder synthetische Gerbstoffe enthält.

11. Verfahren nach Anspruch 10,
**dadurch gekennzeichnet, dass** die Gerblösung Metallkationen aufweisende Gerbstoffe enthält.

12. Verfahren nach einem der vorhergehenden Ansprüche,
**dadurch gekennzeichnet, dass** die Gerblösung eine oder mehrere der folgenden Substanzen enthält: Farbstoffe, Klebstoffe, feuchtigkeitsregulierende Zubereitungen, Flammschutzmittel, Mikropartikel, Nanopartikel, Emulgatoren, Emulsionen, Hydrophobierungsmittel, Lipophilierungsmittel, Glanzmittel, Fette, Trane, Öle.

13. Verfahren nach einem der vorhergehenden Ansprüche,
**dadurch gekennzeichnet, dass** die Gerblösung den von der Tierhaut aufzunehmenden Gerbstoff in einem Überschuss von höchstens 20 % enthält.

14. Verfahren nach einem der vorhergehenden Ansprüche,
**dadurch gekennzeichnet, dass** der Beiz- und Pickelschritt ebenfalls in einem Druckbehälter in Gegenwart eines verdichteten Gases durchgeführt wird.

## Claims

1. Process for tanning animal hides which comprises the steps of:
- bating and pickling the animal hide in aqueous solution,
- reducing the liquid content of the animal hide by 5% to 90%,
- replacing at least some of the liquid removed from the animal hide in the preceding step by a tanning solution such that the liquor ratio, which is defined as $\frac{masse of tanning solution}{mass of animal hides soaked with the aqueous solution which are to be tanned}$
has a value of less than 1, wherein the tanning solution contains the tanning agent to be imbibed by the animal hide in an amount not exceeding an excess of 80%, and
- treating the animal hide containing the tanning solution with compressed gas in a pressurized container for a period of at least 15 minutes.

2. Process according to Claim 1,
**characterized in that** the reducing step removes from 20% to 70% and preferably from 30% to 50% of the liquid content of the animal hide.

3. Process according to Claim 1 or 2,
**characterized in that** the reducing step reduces the liquid content by a thermal and/or adsorptive and/or mechanical process.

4. Process according to Claim 3,
**characterized in that** the mechanical process is a squeezing process.

5. Process according to any preceding claim,
**characterized in that** the step of replacing the liquid removed from the animal hide by the tanning solution is effected such that the liquor ratio is in the range from 0.05 to 0.9, preferably in the range from 0.1 to 0.7 and more preferably in the range from 0.3 to 0.6.

6. Process according to any preceding claim,
**characterized in that** the pressure-application period is from 30 minutes to 30 hours and preferably from 1 to 3 hours.

7. Process according to any preceding claim,
**characterized in that** the compressed gas is carbon dioxide and/or nitrogen.

8. Process according to any preceding claim,
**characterized in that** the pressure in the pressure-application step is in the range from 10 bar to 200 bar, preferably in the range from 15 bar to 100 bar and more preferably in the range from 20 bar to 60 bar.

9. Process according to any preceding claim,
**characterized in that** the temperature in the pressure-application step is in the range from 0 degrees Celsius to 80 degrees Celsius, preferably in the range from 10 degrees Celsius to 60 degrees Celsius and more preferably in the range from 25 degrees Celsius to 40 degrees Celsius.

10. Process according to any preceding claim,
**characterized in that** the tanning solution contains vegetable and/or synthetic tanning agents.

11. Process according to Claim 10,
**characterized in that** the tanning solution contains tanning agents comprising metal cations.

12. Process according to any preceding claim,
**characterized in that** the tanning solution contains one or more of the following substances: dyes, adhesives, moisture-regulating preparations, flame retardants, microparticles, nanoparticles, emulsifiers, emulsions, hydrophobicizers, lipophilizers, brighteners, fats, train oils, oils.

13. Process according to any preceding claim,
**characterized in that** the tanning solution contains the tanning agent to be imbibed by the animal hide in an excess of at most 20%.

14. Process according to any preceding claim,
**characterized in that** the bating and pickling step is effected in a pressurized container in the presence of a compressed gas too.

## Revendications

1. Procédé pour le tannage de peaux animales, présentant les étapes :
- décapage et picklage de la peau animale en solution aqueuse,
- réduction de la teneur en liquide de la peau animale de 5% à 90%,
- remplacement d'au moins une partie de la quantité liquide retirée de la peau animale dans l'étape précédente par une solution de tannage, de telle manière que le rapport de bain, défini par $\frac{Masse de la solution de tannage}{Masse de la peau animale à tanner , imbibée de la solution aqueuse}$
présente une valeur inférieure à 1, la solution de tannage contenant la substance de tannage à absorber par la peau animale en une quantité qui correspond au maximum à un excès de 80%, et
- traitement de la peau animale contenant la solution de tannage avec du gaz comprimé dans un récipient sous pression pendant un laps de temps d'au moins 15 minutes.

2. Procédé selon la revendication 1, **caractérisé en ce qu'**on élimine, dans l'étape de réduction, 20% à 70% et de préférence 30% à 50% de la teneur en liquide de la peau animale.

3. Procédé selon la revendication 1 ou 2, **caractérisé en ce que** dans l'étape de réduction, la teneur en liquide est diminuée par un procédé thermique et/ou par adsorption et/ou mécanique.

4. Procédé selon la revendication 3, **caractérisé en ce que** le procédé mécanique est un procédé d'écrasement.

5. Procédé selon l'une quelconque des revendications précédentes, **caractérisé en ce que** le remplacement de la quantité de liquide éliminée de la peau animale par la solution de tannage est réalisé de manière telle que le rapport de bain se situe dans la plage de 0,05 à 0,9, de préférence dans la plage de 0,1 à 0,7 et encore plus préférablement dans la plage de 0,3 à 0,6.

6. Procédé selon l'une quelconque des revendications précédentes, **caractérisé en ce que** le laps de temps de traitement à la pression est de 30 minutes à 30 heures, de préférence de 1 à 3 heures.

7. Procédé selon l'une quelconque des revendications précédentes, **caractérisé en ce que** le gaz comprimé est le dioxyde de carbone et/ou l'azote.

8. Procédé selon l'une quelconque des revendications précédentes, **caractérisé en ce que** la pression dans l'étape de traitement à la pression se situe dans la plage de 10 bars à 200 bars, de préférence dans la plage de 15 bars à 100 bars et de manière particulièrement préférée dans la plage de 20 bars à 60 bars.

9. Procédé selon l'une quelconque des revendications précédentes, **caractérisé en ce que** la température dans l'étape de traitement à la pression se situe dans la plage de 0°C à 80°C, de préférence dans la plage de 10°C à 60°C et de manière particulièrement préférée dans la plage de 25°C à 40°C.

10. Procédé selon l'une quelconque des revendications précédentes, **caractérisé en ce que** la solution de tannage contient des substances de tannage végétales et/ou synthétiques.

11. Procédé selon la revendication 10, **caractérisé en ce que** la solution de tannage contient des substances de tannage présentant des cations métalliques.

12. Procédé selon l'une quelconque des revendications précédentes, **caractérisé en ce que** la solution de tannage contient une ou plusieurs des substances suivantes : colorants, adhésifs, préparations régulatrices de l'humidité, agents ignifuges, microparticules, nanoparticules, émulsifiants, émulsions, agents d'hydrofugation, agents de lipophilisation, agents brillants, graisses, suints, huiles.

13. Procédé selon l'une quelconque des revendications précédentes, **caractérisé en ce que** la solution de tannage contient la substance de tannage à absorber par la peau animale en un excès d'au plus 20%.

14. Procédé selon l'une quelconque des revendications précédentes, **caractérisé en ce que** l'étape de décapage et de picklage est également réalisée dans un récipient sous pression en présence d'un gaz comprimé.
